# EUROPÄISCHE PATENTSCHRIFT

(11) **EP 1 060 815 B1**
(45) Veröffentlichungstag und Bekanntmachung des Hinweises auf die Patenterteilung: **03.09.2003**
(21) Anmeldenummer: 00112461.9
(22) Anmeldetag: 10.06.2000
(51) Int. Cl.: B22D 11/057

(54) **Verfahren zum Herstellen von geschmiedeten Breitseitenwänden einer Stranggiesskokille**
Process for fabricating forged wide side walls of a continuous casting mould
Procédé pour fabriquer des parois latérales forgées pour une lingotière de coulée continue

(30) Priorität: 16.06.1999 DE 19927348
(43) Veröffentlichungstag der Anmeldung: 20.12.2000
(73) Patentinhaber: SMS Schloemann-Siemag AG, 40237 Düsseldorf (DE)
(72) Erfinder: Fehlemann, Gereon, 40489 Düsseldorf (DE)
(74) Vertreter: Valentin, Ekkehard, Dipl.-Ing.

(56) Entgegenhaltungen:
- EP-A- 0 564 860
- DE-A- 4 208 446
- DE-A- 4 233 739

## Beschreibung

Die Erfindung betrifft ein Verfahren zum Herstellen einer aus einem vorzugsweise zylindrischen Kupferrohling geschmiedeten Breitseitenwand einer Kokille zum Stranggießen, insbesondere für eine Dünnbrammenstranggießanlage, die einen von der Oberkante ausgehenden, zu den Seiten und nach unten auslaufenden gewölbten Erweiterungs- bzw. Trichterbereich aufweist.

Zum Stranggießen von Brammen werden aus zwei Breitseitenwänden und zwei Schmalseitenwänden bestehende Durchlaufkokillen verwendet. Vor allem zum Gießen von Dünnbrammen und Stahlbändern sind Durchlaufkokillen im Einsatz, deren Breitseitenwände zumindest über einen Teil ihrer Breite und Höhe einen Erweiterungsbereich bilden (vgl. EP 0 149 734 B1).

Zum Herstellen solcher aus Kupfer bestehenden Breitseitenwände sind verschiedene Verfahren bekannt, z.B. das Zugumformen bzw. Zugdruckumformen oder das Walzen. Aus der DE 42 33 739 A1 ist es bekannt, eine Matrizenplatte mit einer Formfläche zur Aufnahme der Kokillenbreitseitenwand auszubilden. Der Matrizenplatte ist eine Druckplatte zugeordnet, die zahlreiche Druckschrauben mit daran beweglich angeordneten Fußtellern aufweist, deren Flächen gemeinsam die Druckfläche bilden und die Kokillenplatte bearbeiten.

Diese Möglichkeiten der Herstellung sind ebenso aufwendig und erfordern einen hohen Arbeits- und Materialeinsatz wie ein versuchsweise durchgeführtes Schmiedeverfahren der obengenannten Art. Die dabei zu einer keilförmigen Kupferplatte ausgearbeiteten zylindrischen Kupferrohlinge sind aufgrund ihrer für die schmiedetechnische Bearbeitung erforderlichen Abmessungen von hohem Gewicht und erfordern fünf Warmschmiede - und sechs partielle Kaltschmiedevorgänge.

Der Erfindung liegt daher die Aufgabe zugrunde, ein Verfahren der eingangs genannten Art zu schaffen, das es ermöglicht, Breitseitenwände von Kokillen wirtschaftlicher und mit verbesserter Qualität zu schmieden.

Diese Aufgabe wird erfindungsgemäß mit einem Verfahren gelöst, das die im Anspruch 1 angegebenen Maßnahmen umfaßt. Diese ermöglichen es mit gegenüber dem herkömmlichen Schmieden weniger Umformschritten und einem geringeren Einsatzgewicht des Kupferrohlings bzw. Rundblocks dennoch eine keilförmige Breitseitenwand mit trichterartigem Erweiterungsbereich und unveränderter Länge der Breitseitenwand in - bezogen auf den späteren Einbau in eine Stranggießanlage - Gießrichtung zu schmieden. Hierzu trägt erfindungswesentlich das im selben Warmschmiedevorgang durchgeführte Umformen des Zwischenformats in eine Rechteckplatte und das damit einhergehende Erzeugen schon der grundsätzlichen Keilform bei. Ebenso das Schmieden mit einem geraden Sattel, der ca. 350mm breit ist, in Längsrichtung, d.h. der Richtung mit der größten Längserstrekkung der Platte und das bei diesem Vorgang bereits stattfindende partielle Anschmieden des Trichters. Durch das anschließende Bearbeiten auf einem keilförmigen Untersattel wird das Endformat mit gleichzeitiger Kaltverfestigung der Platte hergestellt, wobei insbesondere auch die Mittelzone der Platte um etwa 25% kaltverfestigt wird; hierbei streckt sich die Platte im unteren Bereich. Hingegen bewirkt das abschließende Kaltverfestigen des Trichterbereichs, vorzugsweise um etwa 25%, daß sich die Platte nun im oberen Bereich streckt.

Eine vorteilhafte Maßnahme sieht ein nach dem Abschrecken und Kaltverfestigen der Platte durchgeführtes Schmieden über einen profilierten Untersattel gemäß Anspruch 2 vor. Die Platte wird hierbei quer zur Gießrichtung ausgeschmiedet, wobei die Randbereiche um etwa 25% in einem oder mehreren Schritten, was von . der Presskraft der eingesetzten Schmiedepresse abhängt, verfestigt werden. Der Zwischenschritt des Schmiedens über einen profilierten Untersattel ist in der Regel dann vorzusehen, wenn keine ausreichende Schmiedekraft zur Verfügung steht, ansonsten könnte sich dem Schmieden der "Vor"-Keilform sogleich däs Schmieden des schmiedetechnischen Endformats mit der Kaltverfestigung anschließen.

Nach einer bevorzugten Ausführung des Verfahrens wird ein Kupferrohling - in Anbetracht der beim Schmieden unabdinglichen größeren Toleranzen handelt es sich bei den nachfolgenden Maßen um lediglich Circa-Angaben - im Format eines Rundblockes mit einem Durchmesser von 500mm und einer Länge von 1200mm in den Warmschmiedeschritten zunächst zu einer Rechteckplatte mit den Abmessungen 1350mm x 900mm x 200mm und dann zu einer keilförmigen Rechteckplatte mit den Abmessungen 1350mm x 1150mm x 120/190mm umgeformt, danach durch die Kaltschmiedeschritte bei gleichzeitiger Kaltverfestigung in den Randbereichen bzw. in ihrem mittleren Bereich von etwa 25% auf ein Endformat von 1800mm x 1150mm x 80/140mm gebracht. Eine solchermaßen hergestellte Breitseitenplatte besitzt - was gleichermaßen oder auch bei einem Rechteckformat als Ausgangs-Rohling gilt - aufgrund der gleichmäßigeren Umformung und der Kaltverfestigung, insbesondere im Trichterbereich, verbesserte Eigenschaften und damit eine sich auf die Standzeit positiv auswirkende höhere Qualität als herkömmliche Platten. Wegen des geringeren Einsatzgewichtes ergibt sich nicht nur eine hohe Materialersparnis, sondern die Ofenkosten verringern sich ebenfalls. Schließlich wird die Schmiedezeit herabgesetzt, weil die Platte in der Kaltverfestigung nicht mehr - wie noch bei den Versuchen erforderlich - in sechs Abschnitte aufgeteilt werden muß. Da die fertige Breitseitenwand zudem eine größere Ebenheit aufweist, führt das zu einem herabgesetzten Aufwand bei der Nachbearbeitung durch Fräsen.

Weitere Merkmale und Vorteile der Erfindung ergeben sich aus den Ansprüchen und der nachfolgenden Beschreibung anhand eines in den Figuren im Zusammenhang mit dem Schmieden ausgehend von einem zylindrischen Kupferrohling und unter Einbeziehung des Schmiedeschritts über einen profilierten Untersattel sehr schematisch dargestellten Ausführungsbeispiels der Erfindung. Es zeigen:
- Figur 1: die verschiedenen Umformungsstufen beim Ausschmieden einer Breitseitenwand ausgehend von einem zylindrischen Rundblock bis hin zu einer Rechteckplatte mit bereits partiell ausgeschmiedetem Trichterbereich;
- Figuren 2a, 2b: einen ersten Kaltschmiedeschritt vor (Figur 2a) und nach (Fig. 2b) dem Auflegen der Rechteckplatte gemäß Figur 1 auf einen profilierten Untersattel eines insgesamt zweiteiligen Werkzeuges,
- Figur 3: einen zweiten Kaltschmiedeschritt zum Erzeugen der Keilform der fertigen Rechteckplatte bzw. Breitseitenwand;
- Figur 4: die durch das Warm- und das Kaltschmieden gemäß den Figuren 1 bis 3 erzeugte Breitseitenwand; und
- Figur 5: das Kaltverfestigen des Trichterbereichs mit einem schmalen Sattel bzw. Oberwerkzeug.

Als Einsatzmaterial zum Herstellen einer Breitseitenwand 1 für eine Kokille einer Dünnbrammengießanlage, wobei die Breitseitenwand 1 mit einem von der Oberkante ausgehenden gewölbten Erweiterungsbereich bzw. Trichter 2 versehen ist, der zu seitlichen und unteren Formatflächen 3,4 ausläuft (vgl. die Figuren 4 und 5), wird im Ausführungsbeispiel ein Einsatzmaterial (Kupferrohling) in Form eines Rundblockes mit einem Durchmesser von 500mm und einer Länge von 1200mm gemäß Figur 1 in einem ersten Warmschmiedeschritt zunächst zu einem tonnenartigen Zwischenformat 5, dann zu einem im wesentlichen quadratischen Block 6 und anschließend zu einer rechteckigen Platte 7 mit den Abmessungen 1350mm x 900mm x 200mm ausgeschmiedet. Im selben Warmschmiedevorgang wird danach die Keilform (vgl. Ziff. 5. in Figur 1) erzeugt, wobei die eine Keilform annehmende Rechteckplatte 7a die Abmessung 1350mm x 1150mm x 120/190mm aufweist. Die Platte 7a wird nun in einem letzten Warmschmiedevorgang in Längsrichtung (vgl. den in die Platte 7a eingezeichneten Pfeil) mit einem geraden Sattel bearbeitet und bereits dabei der Trichter 2 partiell angeschmiedet. Die Dicke in der Trichtermitte an der Oberkante beträgt im Ausführungsbeispiel 110mm, so daß noch ausreichend Material für die spätere Kaltverfestigung vorhanden ist.

Die solchermaßen mit einem partiellen Trichterbereich erzeugte keilförmige Rechteckplatte 7b wird abgeschreckt sowie kaltverfestigt und dann mit einem Obersattel 8 nach dem Auflegen auf einen profilierten Untersattel 9 (vgl. die Figuren 2a,2b) in einem ersten Kaltschmiedeschritt entsprechend der Profilierung 10 des Unter- bzw. Profilsattels 9 an ihrer Unterseite entsprechend profiliert und hierbei insgesamt in Längsrichtung gestreckt. Das Kaltschmieden erfolgt quer zur späteren Gießrichtung 11 (vgl. in Figur 5 den Pfeil), wobei die Randbereiche in einem oder mehreren, von der Presskraft der eingesetzten Schmiedepresse abhängigen Schritten um etwa 25% verfestigt werden. Wie in Figur 3 dargestellt, wird die Platte in einem zweiten Kaltschmiedeschritt auf einen keilförmigen Untersattel 12 gelegt und dort zu der Breitseitenwand 1 gemäß Figur 4 umgeformt, wobei bei diesem zweiten Kaltschmiedeschritt die Platte in ihrer Mittelzone etwa um 25% kaltverfestigt wird. Die solchermaßen kaltgeschmiedete Breitseitenwand 1 besitzt die Abmessungen 1800mm x 1150mm x 80/140mm. Alternativ kann das Ausschmieden auch ohne den vorbeschriebenen - ersten - Kalteschmiedeschritt über einen profilierten Untersattel erfolgen, wenn die Schmiedekraft ausreichend ist

In einem abschließenden Bearbeitungsgang wird die Breitseitenwand 1 gemäß Figur 5 auf einen ebenen Untersattel 13 aufgelegt und mittels eines als schmaler Sattel 14 ausgebildeten Oberwerkzeugs gezielt nur im Trichterbereich um etwa 25% kaltverfestigt.

## Patentansprüche

1. Verfahren zum Herstellen einer aus einem Kupferrohling geschmiedeten Breitseitenwand einer Kokille zum Stranggießen, insbesondere für eine Dünnbrammenstranggießanlage, die einen von der Oberkante ausgehenden, zu den Seiten und nach unten auslaufenden gewölbten Erweiterungs- bzw. Trichterbereich ausweist, bei dem
- in mehreren Warmschmiedeschritten der Kupferrohling über Zwischenformate zu einer rechteckigen Platte mit Ausbildung der Keilform sogleich in demselben Warmschmiedevorgang umgeformt wird,
- in einem abschließenden weiteren Warmschmiedevorgang die keilförmige Rechteckplatte in ihrer Längsrichtung mit einem geraden Sattel, dessen Breite nur einen Teil der Breitenabmessung der Platte bezogen auf deren Längsrichtung beträgt, weiter umgeformt und der Trichter dabei bereits partiell ausgeschmiedet wird,
- die Rechteckplatte danach abgeschreckt und kaltverfestigt wird,
- anschließend zur Kaltverfestigung des mittleren Plattenbereichs und zur Erzeugung des keilförmigen Endformats über einen entsprechenden keilförmigen Untersattel geschmiedet wird, und
- in einem letzten Schritt der gesamte Trichterbereich mit einem schmalen Sattel kaltverfestigt wird.

2. Verfahren nach Anspruch 1,
**dadurch gekennzeichnet,**
**daß** die keilförmige Rechteckplatte vor dem Kaltverfestigen des Trichterbreichs durch Kaltschmieden bearbeitet und dabei zur Kaltverfestigung der Randbereiche über einen geradlinigen Obersattel und einen profilierten Untersattel, deren Längenabmessungen größer als die der Rechteckplatte sind, in Längsrichtung, quer zur späteren Gießrichtung, gestreckt wird.

3. Verfahren nach Anspruch 1 oder 2,
**dadurch gekennzeichnet,**
**daß** ein Kupferrohling im Format eines Rundblocks mit einem Durchmesser von etwa 500mm und einer Länge von etwa 1200mm in vier Warmschmiedeschritten über ein tonnenartiges Zwischenformat zu einem im wesentlichen quadratischen Block und dann zunächst zu einer Rechteckplatte mit den Abmessungen von ca. 1350mm x 900mm x 200mm und anschließend zu einer keilförmigen Rechteckplatte mit den Abmessungen von ca. 1350mm x 1150mm x 120/190mm umgeformt wird, danach durch die Kaltschmiedeschritte bei gleichzeitiger Kaltverfestigung in den Randbereichen bzw. in ihrem mittleren Bereich von etwa 25% auf ein Endformat von ca. 180mm x 1150mm x 80/140mm gebracht wird.

4. Verfahren nach einem der Ansprüche 1 bis 3,
**dadurch gekennzeichnet,**
**daß** der Trichterbereich im letzten Schritt um etwa 25% kaltverfestigt wird.

## Claims

1. A process for fabricating a wide side wall of a continuous casting mould which is forged from a copper blank, in particular, for a continuous thin slab casting system, with said wide side wall containing a curved expansion or funnel region that originates at the upper edge and extends toward both sides and downward, wherein
- the copper blank is forged into intermediate formats and then into a rectangular plate in several hot-forging steps, with the wedge shape of the rectangular plate simultaneously being produced in the same hot-forging process, wherein
- the wedge-shaped rectangular plate is additionally forged in its longitudinal direction in an ensuing hot-forging process, namely with a straight saddle, the width of which only amounts to a fraction of the width of the plate referred to its longitudinal direction, with the funnel already being partially forged during this process, wherein
- the rectangular plate is subsequently chilled and strain-hardened, wherein
- the subsequent forging is carried out with a corresponding wedge-shaped bottom saddle in order to strain-harden the central plate region and to produce the final wedge-shaped format, and wherein
- the entire funnel region is strain-hardened with a narrow saddle in a last step.

2. The process according to Claim 1, **characterized in that** the wedge-shaped rectangular plate is processed by means of cold-forging before the strain-hardening of the funnel region and, in order to strain-harden the marginal regions, simultaneously beaten out in the longitudinal direction, i.e., transverse to the subsequent casting direction, with a straight top saddle and a profiled bottom saddle.

3. The process according to Claim 1 or 2, **characterized in that** a copper blank in the format of a round block with a diameter of approximately 500 mm and a length of approximately 1200 mm is forged in four hot-forging steps, namely into a barrel-like intermediate format, an essentially square block, a rectangular plate with dimensions of approximately 1350 mm x 900 mm x 200 mm and then a wedge-shaped rectangular plate with dimensions of approximately 1350 mm x 1150 mm x 120/190 mm, with the wedge-shaped rectangular plate subsequently being forged to a final format of approximately 180 mm x 1150 mm x 80/140 mm by means of the cold-forging steps while simultaneously strain-hardening the marginal region and the central region by approximately 25 %.

4. The process according to one of Claims 1-3, **characterized in that** the funnel region is strain-hardened by approximately 25 % in the last step.

## Revendications

1. Procédé de fabrication d'une paroi latérale forgée à partir d'une ébauche en cuivre pour une lingotière pour coulée continue, notamment pour une installation de coulée continue de brames minces, qui présente une zone bombée en évasement ou en entonnoir partant du bord supérieur et se dirigeant vers les côtés et vers le bas, par lequel
- en plusieurs étapes de forge à chaud, l'ébauche en cuivre est transformée en passant par des formats intermédiaires en une plaque rectangulaire en constituant la forme de coin immédiatement au cours de la même opération de forge à chaud,
- au cours d'une autre opération terminale de forge à chaud, la plaque rectangulaire en forme de coin est encore transformée dans son sens longitudinal à l'aide d'une selle droite dont la largeur ne représente qu'une partie de la dimension en largeur de la plaque par rapport à son sens longitudinal, et que l'entonnoir est alors déjà forgé partiellement,
- la plaque rectangulaire est ensuite trempée et consolidée à froid,
- est ensuite forgée, pour la consolidation à froid de la zone centrale de la plaque et pour créer le format final en forme de coin, à l'aide d'une selle inférieure correspondante en forme de coin, et
- au cours de la dernière étape, l'ensemble de la zone en entonnoir est consolidé à froid à l'aide d'une selle étroite.

2. Procédé selon la revendication 1, **caractérisé en ce que** la plaque rectangulaire en forme de coin est usinée avant la consolidation à froid de la zone en entonnoir par forge à froid et est étirée, pour la consolidation à froid des zones de bord, à l'aide d'une selle supérieure rectiligne et d'une selle inférieure profilée, dont les dimensions en longueur sont supérieures à celles de la plaque rectangulaire, transversalement au sens de coulée ultérieur.

3. Procédé selon la revendication 1 ou 2, **caractérisé en ce que** une ébauche en cuivre du format d'un bloc rond d'un diamètre d'environ 500 mm et d'une longueur d'environ 1200 mm est transformée, en quatre étapes de forge à chaud en passant par un format intermédiaire en forme de tonneau, en un bloc substantiellement carré et ensuite d'abord en une plaque rectangulaire à dimensions d'environ 1350 mm x 900 mm x 200 mm et ensuite en une plaque rectangulaire en forme de coin à dimensions d'environ 1350 mm x 1150 mm x 120/190 mm, puis est amenée, par les étapes de forge à froid avec consolidation à froid simultanée dans les zones de bords ou dans sa zone centrale d'environ 25 %, à un format final d'environ 180 mm x 1150 mm x 80/140 mm.

4. Procédé selon l'une quelconque des revendications 1 à 3, **caractérisé en ce que** la zone en entonnoir est consolidée à froid à environ 25 % au cours de la dernière étape.
